# EUROPÄISCHE PATENTSCHRIFT

(11) **EP 1 945 834 B1**
(45) Veröffentlichungstag und Bekanntmachung des Hinweises auf die Patenterteilung: **04.01.2017**
(21) Anmeldenummer: 06818401.9
(22) Anmeldetag: 07.11.2006
(51) Int. Cl.: C23C 28/00, C23C 30/00

(54) **WÄRMEDÄMMENDE SCHUTZSCHICHT FÜR EIN BAUTEIL INNERHALB DES HEISSGASBEREICHES EINER GASTURBINE**
HEAT-INSULATING PROTECTIVE LAYER FOR A COMPONENT LOCATED WITHIN THE HOT GAS ZONE OF A GAS TURBINE
COUCHE DE PROTECTION CALORIFUGE DESTINÉE À UN COMPOSANT SITUÉ DANS LA ZONE DES GAZ CHAUDS D'UNE TURBINE À GAZ

(30) Priorität: 08.11.2005 DE 102005053531
(43) Veröffentlichungstag der Anmeldung: 23.07.2008
(73) Patentinhaber: MAN Diesel & Turbo SE, 86153 Augsburg (DE)
(72) Erfinder: CHANDRA, Sharad, 46145 Oberhausen (DE); CZECH, Norbert, 46286 Dorsten (DE)
(86) Internationale Anmeldenummer: PCT/EP2006/010655
(87) Internationale Veröffentlichungsnummer: WO 2007/054265

(56) Entgegenhaltungen:
- EP-A- 0 937 786
- EP-A- 1 637 622
- EP-A2- 0 441 095
- DE-A1- 19 615 012
- US-E- R E32 121

## Beschreibung

Die Erfindung betrifft eine wärmedämmende Schutzschicht für ein Bauteil innerhalb des Heißgasbereiches einer Gasturbine mit den Merkmalen des Oberbegriffes des Anspruches 1.

Die Oberflächen im Heißgasbereich werden in modernen Gasturbinen fast vollstandig mit Beschichtungen versehen. Ausnahmen bilden in manchen Fällen noch die Schaufeln hinterer Turbinenreihen. Die Wärmedämmschichten dienen zur Absenkung der Materialtemperatur der gekühlten Bauteile. Hierdurch kann deren Lebensdauer verlängert, Kühlluft verringert oder die Gasturbine mit höheren Eintrittstemperaturen betrieben werden. Wärmedämmschichtsysteme in Gasturbinen bestehen immer aus einer mit dem Grundwerkstoff durch Diffusion verbundenen metallischen Haftschicht und einer darüber liegenden Keramikschicht mit schlechter Wärmeleitfähigkeit, die die eigentliche Barriere gegen den Wärmestrom darstellt und das Basismetall des Bauteils gegen Hochtemperaturkorrosion und Hochtemperaturerosion schützt.

Als Keramikwerkstoff für die Wärmedämmschicht hat sich Zirkoniumoxid (ZrO₂) durchgesetzt, das in aller Regel mit etwa 7 Gew.-% Yttriumoxid teilstabilisiert ist (Internationale Kurzbezeichnung: "YPSZ" von Yttria Partially Stabilised Zirconia). Bezüglich Wärme dämmender Schichten für metallische Substrate wird auf die EP 0 937 786 A2 verwiesen, die solche Wärmedämmschichten mit integrierter Aluminiumoxidschicht offenbart. Die Wärmedämmschichten werden nach dem jeweiligen Aufbringungsverfahren in zwei wesentliche Klassen eingeteilt:
- Thermisch (meist mit atmosphärischem Plasma, APS) gespritzte Schichten, bei denen abhängig von der gewünschten Schichtdicke und Spannungsverteilung eine Porosität zwischen ca. 10 und 25 Vol.-% in der Keramikschicht eingestellt wird. Die Bindung zur (rau gespritzten) Harzschicht erfolgt durch mechanische Verklammerung.
- Mittels Elektronenstrahl aufgedampfte EB- PVD- Schichten (Electronic Beam- Plasma Vapor Diffusion-), die bei Einhaltung bestimmter Abscheidebedingungen eine säulenförmige oder kolumnare dehnungstolerante Struktur aufweisen. Die Schicht ist chemisch durch Bildung eines Al/Zr-Mischoxides auf einer reinen, von der Haftschicht während der Aufbringung und anschließend im Betrieb gebildeten Aluminiumoxidschicht (Thermally Grown Oxide, TGO) gebunden, was besondere Anforderungen an das Oxidwachstum auf der Haftschicht stellt.

Als Haftschichten können prinzipiell sowohl Diffusionsschichten als auch Auflageschichten zum Einsatz kommen.

Das Anforderungsprofil an die Haftschichten ist komplex und hat folgendes zu berücksichtigen:
- Geringe statische und zyklische Oxidationsraten,
- Bildung einer möglichst reinen Aluminiumoxidschicht als TGO (bei EB- PVD) - Hinreichende Beständigkeit gegen Hochtemperaturkorrosion,
- Niedrige Spröd-, Duktil- und Übergangstemperatur,
- Hohe Kriechfestigkeit,
- Physikalische Eigenschaften ähnlich dem Grundwerkstoff, gute chemische Kompatibilität,
- Gute Haftung,
- Minimale Langzeit-Interdiffusion mit dem Grundwerkstoff,
- Wirtschaftliche Aufbringbarkeit in reproduzierbarer Qualität.

Für die besonderen Anforderungen in stationären Gasturbinen bieten Haft- oder Auflageschichten auf MCrAlY-Basis (M = Ni, Co) die besten Möglichkeiten zur Erfüllung der chemischen und mechanischen Voraussetzungen. MCrAlY-Schichten enthalten in einer NiCoCr ("γ")-Matrix die intermetallische ß-Phase NiCoAl als Aluminium-Vorrat. Die ß-Phase NiCoAl hat allerdings auch einen versprödenden Einfluß, so dass der praktisch realisierbare Al-Gehalt bei ≤ 12 Gew.-% liegt. Zur weiteren Steigerung der Oxidaticnsbeständigkeit ist es möglich, die MCrAlY-Schichten mit einer Al-Diffusionsschicht zu überziehen. Wegen der Versprödungsgefahr beschränkt man dies weitgehend auf aluminiumarme (Al ≤ 8 %) Ausgangsschichten.

Die Struktur einer alitierten MCrAlY-Schicht besteht aus der inneren, weitgehend unveränderten y, ßß-Mischphase, einer Diffusionszone, in der der Al-Gehalt auf ~ 20 % ansteigt und einer äußeren ß-NiAl-Phase mit einem Anteil von etwa 30 % Al. Die NiAl-Phase stellt die Schwachstelle des Schichtsystems hinsichtlich Sprödigkeit und Rißempfindlichkeit dar.

Neben den Oxidationseigenschaften und den mechanischen Eigenschaften werden mit steigender Einsatztemperatur die (Inter-) Diffusionserscheinungen zwischen dem Basiswerkstoff und der MCrAlY-Schicht - im speziellen Fall auch zwischen der MCrAlY-Schicht und der Alitierung - lebensdauerbestimmend. Im Extremfall kann der diffusionsbedingte Verlust des oxidationswirksamen Aluminiums in der MCrAlY-Schicht den durch Oxidbildung hervorgerufenen Verlust übertreffen. Durch asymmetrische Diffusion, bei der lokale Verluste größer sind als eine Nachlieferung, kann es zu Fehlstellenbilding und Porenbildung sowie im Extremfall zur Delamination der Schicht kommen.

Der Erfindung liegt die Aufgabe zugrunde, die oben beschriebenen Nachteile zu vermeiden und bei einer gattungsgemäßen wärmedämmenden Schutzschicht die Diffusion zu verlangsamen, ohne dass die Oxidationseigenschaften der alitierten Schicht sowie die Duktilität, und Kriechbeständigkeit des Schichtsystems negativ beeinflusst werden.

Die Aulgabe wird bei einer gattungsgemäßen wärmedämmenden Schutzschicht erfindungsgemäß durch die kennzeichnenden Merkmale des Anspruches 1 gelöst. Vorteilhafte Ausgestaltungen der Erfindung sind Gegenstand der Ansprüche 2 und 3.

Es hat sich gezeigt, dass durch die Modifikation der besonders zusammengesetzten NiCoCrAlY-Haftschicht durch Zugabe bevorzugt von Re, aber auch von W, Si, Hf und/oder Ta in der angegebenen Konzentration die Diffusion verlangsamt wird. Die Standzeit der wärmedämmenden Schutzschicht - insbesondere der durch EB- PVD aufgebrachten Schicht - wird durch die Diffusionsbeständigkeit zum Grundwerkstoff und zur Überalitierung hin erheblich verlängert. Bei frühzeitigem Versagen der wärmedämmenden Schutzschicht, z. B. durch Fremdkörpereinschlag oder Erosion, ist ein längerer "Notbetrieb" möglich.

Die Herstellung der wärmedämmenden Schutzschicht erfolgt auf folgende Weise. Auf das Basismetall eines gekühlten Bauteils im Heißgasbereich, beispielsweise einer Schaufel einer Gasturbine, wird eine Haftschicht, z. B. durch thermisches Spritzen, aufgebracht. Dazu wird ein vorlegiertes und verdüstes Pulver verwendet, das folgende chemische Zusammensetzung aufweist: Co 15 bis 30 Gew.%, Cr 15 bis 25 Gew.%, Al 6 bis 13 Gew.%, Y 0,2 bis 0,7 Gew.%, Rest Ni. Zusätzlich enthält das Pulver noch eines oder mehrere der Elemente Re bis zu 5 Gew.%, W bis zu 5 Gew.%, Si bis zu 3 Gew.%, Hf bis 3 Gew.%, Ta bis 5%. Vorzugsweise hat das verwendete Pulver folgende chemische Zusammensetzung: Co 25 Gew.%, Cr 21 Gew.%, Al 8 Gew.%, Y 0,5 Gew.%, Re 1,5 Gew.%, Rest Ni. Nach dem Auftragen hat die Haftschicht die chemische Zusammensetzung des verwendeten Pulvers.

Nach dem Ausbringen der Haftschicht wird zur Erhöhung deren Al-Gehaltes die Haftschicht mit einer Al-Diffusionsschicht überzogen oder überalitiert. Das Überziehen erfolgt durch Uberalitierung, das heißt durch eine Behandlung, bei der ein reaktives Al-haltiges Gas, das in der Regel ein Al-Halogenid (AlX₂) ist, wird bei höherer Temperatur eine Einwärtsdiffusion von Al, verbunden mit einer Auswärtsdiffusion von Ni, bewirkt.

Durch das Überalitieren entsteht auf der weitgehend unveränderten Haftschicht innerhalb der Diffusionsschicht eine innere Diffusionszone und darüber eine äußere Aufbauschicht aus einer spröden β-NiAl-Phase. Gemäß einem in der (noch nicht veröffentlichten) deutschen Patentanmeldung 10 2004 045 049.8 beschriebnen Verfahren wird die äußere Aufbauschicht durch Strahlen mit harten Partikeln, wie Korund, Siliziumkarbid, Metalldrähten oder anderen bekannten Schleif- oder Poliermitteln bis herab auf die innere Diffusionszone der Diffusionsschicht entfernt. Die abrasive Behandlung wird soweit getrieben, dass die Oberfläche der verbliebenen Diffusionsschicht einen Al-Gehalt von über 18% und unter 30% aufweist.

Abschließend wird nach einem der eingangs genannten Verfahren die Keramikschicht aus durch Yttriumoxid teilstabilisierten Zirkonoxid aufgetragen.

## Patentansprüche

1. Wärmedämmende Schutzschicht für ein Bauteil innerhalb des Heißgasbereiches einer Gasturbine, wobei die wärmedämmende Schutzschicht aus einer Haftschicht, einer Alitierschicht und einer Keramikschicht bestehst, die auf das gegen hohe Temperatur beständige Basismetall des Bauteils aufgebracht ist, wobei die Haftschicht aus einer Ni, Co, CR, Al, Y enthaltenden Metalllegierung [MCrAlY (M = Ni, Co)] besteht, wobei die Alitierschicht durch Einwärtsdiffusion von Al auf die Haftschicht erzeugt wird und die Keramikschicht aus ZrO2 besteht, das durch Yttriumoxid teilstabilisiert ist,
**dadurch gekennzeichnet, dass** ein lebensdauerbestimmender Verlust des Al-Gehaltes in der Haftschicht derart vermindert wird, dass dem Werkstoff der Haftschicht ein oder mehrere chemische Metallelemente mit einem großen Atomdurchmesser aus der Gruppe Re, W, Si Hf und/oder Ta zulegiert sind und dass die Haftschicht nach dem Auftragen folgende chemische Zusammensetzung aufweist:
Ni Rest
Co 15 bis 30 %
Cr 15 bis 25 %
Al 6 bis 13 %
Y 0,2 bis 0,7 %
Re bis 5 %
W bis 5 %
Si bis 3 %
Hf bis 3 %
Ta bis 5 %.

2. Wärmedämmende Schutzschicht nach Anspruch 1,
**dadurch gekennzeichnet, dass** dem Werkstoff der Haftschicht Re zulegiert ist und dass die Haftschicht nach dem Auftragen folgende chemische Zusammensetzung aufweist:
Ni Rest
Co 25 %
Cr 21 %
Al 8 %
Y 0,5 %
Re 1,5 %.

## Claims

1. A heat-insulating protective layer for a component within the hot gas region of a gas turbine, wherein the heat-insulating protective layer consists of a bonding layer, an aluminising layer and a ceramic layer, which is applied to the base material of the component which is resistant to high temperature, wherein the bonding layer consists of an Ni, Co, CR, Al, Y-containing metal alloy [MCrAlY (M = Ni, Co)], wherein the aluminising layer is created through inward diffusion of aluminium on the bonding layer and ceramic layer consists of ZrO2, which is part-stabilised by yttrium oxide,
**characterized in that** a lifespan-determining loss of the Al content in the bonding layer is reduced in such a manner that one or more chemical metal elements with a large atom diameter from the group Re, W, Si, Hf and/or Ta are added by alloying to the material of the bonding layer and **in that** the bonding layer following the application has the following chemical composition:
Ni Rest
Co 15 to 30 %
Cr 15 to 25 %
Al 6 to 13 %
Y 0.2 to 0.7 %
Re to 5 %
W to 5 %
Si to 3 %
Hf to 3 %
Ta to 5 %.

2. The heat-insulating protective layer according to claim 1,
**characterized in that** Re is added as an alloy to the material of the bonding layer and **in that** the bonding layer following the application has the following chemical composition:
Ni Rest
Co 25 %
Cr 21 %
Al 8 %
Y 0.5 %
Re 1.5 %.

## Revendications

1. Couche de protection calorifique destinée à un composant situé dans la zone des gaz chauds d'une turbine à gaz, dans lequel la couche de protection calorifique est constituée d'une couche adhérente, une couche d'aluminisation et une couche de céramique, qui est appliquée sur le métal de base du composant, résistant aux températures élevées, dans laquelle la couche adhérente est constituée d'un alliage métallique contenant du Ni, Co, CR, Al, Y [MCrAlY (M=Ni, Co)], dans laquelle la couche d'aluminisation est produite par diffusion entrante d'Al sur la couche adhérente et la couche de céramique est constituée de Zr02, qui est partiellement stabilisé par l'oxyde d'yttrium,
**caractérisée en ce que** une perte induite par la durée de vie de la teneur en Al dans la couche adhérente est diminuée de telle sorte que le matériau de la couche adhérente forme un alliage avec un ou plusieurs éléments métalliques avec un grand diamètre d'atome du groupe Re, W, Si, Hf et/ou Ta et **en ce que** la couche adhérente présente après l'application la composition chimique suivante :
Ni résiduel
Co 15 à 30 %
Cr 15 à 25 %
Al 6 à 13 %
Y 0,2 à 0,7 %
Re jusqu'à 5 %
W jusqu'à 5 %
Si jusqu'à 3 %
Hf jusqu'à 3 %
Ta jusqu'à 5 %.

2. Couche de protection calorifique selon la revendication 1,
**caractérisé en ce que** le matériau de la couche adhérente forme un alliage avec Re et **en ce que** la couche adhérente présente après l'application la composition chimique suivante :
Ni résiduel
Co 25 %
Cr 21 %
Al 8 %
Y 0,5 %
Re 1,5 %.
